# EUROPÄISCHE PATENTSCHRIFT

(11) **EP 2 592 060 B1**
(45) Veröffentlichungstag und Bekanntmachung des Hinweises auf die Patenterteilung: **02.12.2020**
(21) Anmeldenummer: 12006902.6
(22) Anmeldetag: 05.10.2012
(51) Int. Cl.: C06C 15/00

(54) **Verwendung von Zirkonium oder eines Zirkonium enthaltenden Gemischs**
Use of zirconium or a mixture containing zirconium
Utilisation de zirconium ou d'un mélange contenant du zirconium

(30) Priorität: 21.10.2011 DE 102011116594
(43) Veröffentlichungstag der Anmeldung: 15.05.2013
(73) Patentinhaber: Diehl Defence GmbH & Co. KG, 88662 ÜBERLINGEN (DE)
(72) Erfinder: Hahma, Arno, Dr., 91239 Henfenfeld (DE); Welte, Matthias Michael, 88662 Überlingen (DE); Pham, Oliver, 91207 Lauf (DE)
(74) Vertreter: Diehl Patentabteilung

(56) Entgegenhaltungen:
- DE-A1-102007 019 968
- DE-C1- 2 415 847
- FR-A1- 2 471 959
- GB-A- 391 195
- US-A- 1 708 186
- US-A- 3 370 537
- US-A- 3 634 153
- US-A- 3 788 908

## Beschreibung

Die Erfindung betrifft eine neue Verwendung von Zirkonium oder eines Gemischs aus Zirkonium und Aluminium.

Aus der DE 22 44 870 ist es bekannt, dass eine pyrotechnische Zündmischung Zirkonium in Verbindung mit einem Oxidationsmittel, wie ein Chlorat oder Perchlorat, enthalten kann.

Aus der DE 10 2009 041 366 ist ein Flugkörper mit einem pyrotechnischen Satz mit einem Metall oder einer Metalllegierung als Brennstoff und einem Metalloxid als Oxidationsmittel bekannt. Der pyrotechnische Satz zeichnet sich dabei durch eine verhältnismäßig hohe Dichte aus. Das Metall oder die Metalllegierung kann Zirkonium umfassen. Der Flugkörper kann als im Flug durch Abbrand des pyrotechnischen Satzes IR-Strahlung emittierendes Scheinziel ausgebildet sein.

Aus den Druckschriften DE 10 2007 019968 A1 und FR 2 471 959 A1 und US 3 634 153 A und DE 24 15 847 C1 und GB 391 195 A und US 3 788 908 A und US 3 370 537 A und US 1 708 186 A sind verschiedene pyrotechnische Zusammensetzungen bekannt, welche bei Anzündsätzen, Leuchtmunition oder Täuschkörpern zum Einsatz kommen.

Aufgabe der vorliegenden Erfindung ist es, eine alternative Verwendung für Zirkonium anzugeben.

Die Aufgabe wird durch die Merkmale des Anspruchs 1 gelöst. Zweckmäßige Ausgestaltungen der Erfindung ergeben sich aus den Merkmalen der Ansprüche 2 bis 5.

Erfindungsgemäß Ist die Verwendung von Zirkonium oder eines Zirkonium und Aluminium umfassenden Gemischs als Brennstoff in einem pyrotechnischen Leuchtsatz vorgesehen, wobei der Leuchtsatz ein Oxidationsmittel und ein Bindemittel enthält, wobei das Oxidationsmittel ein Nitrit, ein Chlorat, ein Sulfat oder ein Sauerstoffatome enthaltender organischer Stoff ist, wobei das Bindemittel ein Epoxidharz oder ein Phenolharz ist. Vorzugsweise ist die Verwendung in einem pyrotechnischen Leuchtspursatz vorgesehen. Alternativ kann auch eine Verwendung in einer Leuchtfackel oder in einer Signalrakete vorgesehen sein.

Die in der nachfolgenden Beschreibung gemachten Aussagen über Leuchtspursätze gelten auch für andere Leuchtsätze. In bisherigen Leuchtspursätzen, wie sie beispielsweise aus der DE 202 12 042 U1 bekannt sind, dient Magnesium als Brennstoff und Lichterzeugungsmittel, da Magnesium beim Abbrand eine sehr hohe Lichtstärke aufweist. Ein großes Problem ist dabei, dass Magnesium mit durch Luftfeuchtigkeit mit dem Magnesium in Kontakt kommendem Wasser reagiert und dabei Wasserstoff freisetzt. Dadurch ist die Lagerfähigkeit von Magnesium enthaltenden Leuchtspursätzen verhältnismäßig gering. Nach einigen Jahren ist eine zuverlässige Funktion nicht mehr gewährleistet. Vorzugsweise enthält der Leuchtspursatz kein Magnesium, Dadurch können die mit Magnesium einhergehenden Nachteile vollständig vermieden werden.

In der Feuerwerkstechnik wird teilweise Aluminium für Leuchtsätze eingesetzt. Die Lichtstärke von Aluminium enthaltenden Leuchtsätzen Ist jedoch zu gering, um eine gut sichtbare Leuchtspur zu erzeugen.

Die Erfinder der vorliegenden Erfindung haben erkannt, dass Zirkonium zur Verwendung in Leuchtsätzen, insbesondere in Leuchtspursätzen, sehr gut geeignet ist, obwohl Zirkonium enthaltende Leuchtspursätze bezogen auf deren Gewicht eine geringere spezifische Lichtstärke aufweisen als Magnesium enthaltende Leuchtspursätze. Die Erfinder haben jedoch weiterhin erkannt, dass die geringere spezifische Lichtstärke durch das Erzeugen eines größeren Gasvolumens und damit einer größeren Flamme ausgeglichen wird, so dass die strahlende Fläche größer ist als bei Magnesium enthaltenden Leuchtspursätzen. Pro Volumeneinheit gerechnet ist dieser Unterschied geringer, da Zirkonium-Sätze um ca. 30% dichter als Magnesium-Sätze sind.

Zirkonium und Zirkonium und Aluminium, ggf. mit einem Stabilisator für Aluminium, enthaltende Leuchtspursätze sind extrem lange lagerbar, ohne dabei ihre Zuverlässigkeit als Leuchtspursatz zu verlieren. Bei der Lagerung erfolgt zumindest keine wesentliche Reaktion mit in Luft enthaltenem Wasser und zumindest keine wesentliche Entstehung von Wasserstoff. Bei dem Stabilisator für Aluminium kann es sich um Borsäure, ein Dichromat, z. B. Kaliumdichromat oder Ammoniumdichromat, Kaliumantimonat oder einen Kunststoff oder Fett zur Beschichtung von Aluminiumpartikeln oder einen sonstigen bekannten Stabilisator für Aluminium handeln. Das Zirkonium, das Aluminium und/oder das Oxidationsmittel können jeweils in Form eines Pulvers oder eines Granulats vorliegen.

Beim Abbrand zeigen die Zirkonium- oder die ein Zirkonium-Aluminium-Gemisch enthaltenden Sätze eine höhere Farbsättigung als Magnesium als Brennstoff und Lichterzeugungsmittel enthaltende Leuchtspursätze. Mit Magnesium enthaltenden Leuchtspursätzen ist eine Farbsättigung von bis zu etwa 85% möglich während die Zirkonium oder das Gemisch enthaltenden Leuchtspursätze üblicherweise eine Farbsättigung von 90% bis 95% aufweisen.

Darüber hinaus ist die Oberfläche von Zirkonium- und Aluminiumpulver so beschaffen, dass diese Pulver sehr gut rieselfähig sind. Dadurch ist die Mischbarkeit und die Dosierbarkeit beim Herstellen der Zirkonium- oder das Zirkonium-Aluminium-Gemisch enthaltenden Leuchtspursätze besser als beim Herstellen von Magnesium enthaltenden Leuchtspursätzen. Ein weiterer Vorteil gegenüber den Magnesium enthaltenden Leuchtspursätzen ist, dass die Zirkonium oder Zirkonium und Aluminium enthaltenden Leuchtspursätze sicherer zu handhaben sind, weil deren mechanische Empfindlichkeit geringer ist.

Die Anzündbarkeit des Zirkonium oder ein Zirkonium-Aluminium-Gemisch enthaltenden Leuchtspursatzes ist wesentlich besser als die Anzündbarkeit eines Magnesium enthaltenden Leuchtspursatzes. Zur Zündung wird zwischen einem Anfeuerungssatz und dem Zirkonium oder das Zirkonium-Aluminium-Gemisch enthaltenden Leuchtspursatz kein Zwischensatz benötigt, wie dies üblicherweise bei einem Magnesium enthaltenden Leuchtspursatz erforderlich ist. Weiterhin hat es sich gezeigt, dass der Zirkonium oder das Zirkonium-Aluminium-Gemisch enthaltende Leuchtspursatz noch nicht einmal einen Anfeuerungssatz zur Zündung benötigt, wenn beispielsweise als Oxidationsmittel ein Peroxid vorgesehen ist. Bei einer besonders vorteilhaften Verwendung wird der Leuchtspursatz daher ohne einen Zwischensatz und insbesondere auch ohne einen Anfeuerungssatz gezündet. Darüber hinaus hat es sich gezeigt, dass der Abbrand der Zirkonium oder das Zirkonium-Aluminium-Gemisch enthaltenden Leuchtspursätze besonders gleichmäßig erfolgt, während Magnesium enthaltenden Leuchtspursätze immer pulsierend brennen und dabei große Lichtstärkeschwankungen aufweisen.

Der Leuchtspursatz kann In eine Leuchtspurkapsel eingebracht sein. Die Zirkonium oder das Zirkonium-Aluminium-Gemisch aufweisenden Leuchtspursätze können eine höhere Dichte aufweisen als entsprechende Magnesium enthaltende Leuchtspursätze. In einem vorgegebenen Volumen, beispielsweise in der Leuchtspurkapsel, kann dadurch eine größere Masse des Leuchtspursatzes untergebracht werden. Das Zirkonium oder das Zirkonium und Aluminium umfassende Gemisch bilden vorzugsweise mehr als 50, insbesondere mehr als 75, insbesondere mehr als 85, insbesondere mehr als 90, insbesondere 100, Gewichtsprozent des in dem Leuchtspursatz enthaltenden Brennstoffs.

Der Leuchtspursatz enthält erfindungsgemäß ein Oxidationsmittel und ein Bindemittel. Das Oxidationsmittel ist ein Nitrit, ein Chlorat, ein Sulfat oder ein Sauerstoffatome enthaltender organischer Stoff. Durch die Wahl eines Oxidationsmittels in dem Leuchtspursatz lässt sich die Abbrandrate variieren. Bei den bisher bekannten Magnesium enthaltenden Leuchtspursätzen ist es dazu erforderlich, auch die Korngröße des Magnesiumpulvers zu variieren. Dadurch kann es zu Schwierigkeiten bezüglich der Anzündbarkeit bei grobkörnigem Magnesiumpulver und zu Schwierigkeiten bei der Handhabbarkeit wegen zu großer Empfindlichkeit bei feinkörnigem Magnesiumpulver kommen. Bei den Zirkonium oder das Zirkonium-Aluminium-Gemisch enthaltenden Leuchtspursätzen kann die Abbrandrate ohne Änderung einer Korngröße des Zirkonium- und ggf. Aluminiumpulvers variiert werden.

Darüber hinaus hat es sich gezeigt, dass der minimal in einem Leuchtspursatz funktionierende Korndurchmesser bei Zirkonium oder das Zirkonium-Aluminium-Gemisch enthaltenden Leuchtspursätzen geringer ist als bei Magnesium enthaltenden Leuchtspursätzen. Dadurch können sehr feinkörnige Metallpulver eingesetzt werden und es ist möglich, kleinere Leuchtspurkapseln zu realisieren als mit den Magnesium enthaltenden Leuchtspursätzen. Selbst beim Einsatz sehr feinkörnigen Zirkonium- und ggf. Aluminiumpulvers sind die Leuchtsätze noch sicher handhabbar, d. h. ausreichend unempfindlich und auch nicht zu schnell brennend. Dadurch ist es möglich, Leuchtspursysteme zu miniaturisieren.

Bei dem Bindemittel handelt es sich erfindungsgemäß um ein Epoxidharz oder ein Phenolharz handeln. Durch die Wahl des Bindemittels können beispielsweise die Lichtstärke des beim Abbrand freigesetzten Lichts und die Abbrandrate eingestellt werden. So kann beispielsweise durch Phenolharz eine hohe Abbrandrate und durch Epoxidharz eine um etwa 20% reduzierte Abbrandrate eingestellt werden.

Das von den Zirkonium oder das Zirkonium-Aluminium-Gemisch enthaltenden Leuchtspursätzen freigesetzte Licht weist eine große Helligkeit auf und entspricht mit einer Farbsättigung von bis zu 95% nahezu monochromatischem Licht. Die mit den Leuchtspursätzen erreichbaren Lichtstärken weisen nahezu dieselbe Größe auf wie die mit Magnesium enthaltenden Leuchtspursätzen erreichbaren Lichtstärken. Damit sind die Zirkonium und ggf. Aluminium enthaltenden Leuchtspursätze auch für einen Einsatz in Signalraketen und Leuchtpatronen geeignet.

Magnesium enthaltende Leuchtspursätze zeigen, wenn sie in einer Leuchtspurkapsel eingepresst sind, beim Abbrand nur noch ungefähr ein Drittel ihrer tatsächlichen Leistung, während die Zirkonium oder das Zirkonium-Aluminium-Gemisch enthaltenden Leuchtspursätze nach dem Einpressen in eine Leuchtspurkapsel noch ca. 70% ihrer tatsächlichen Leistung zeigen. Dies liegt vermutlich zum einen daran, dass der thermische Verlust an das Gehäuse der Leuchtspurkapsel bei den Zirkonium oder das Gemisch enthaltenden Leuchtspursätzen geringer ist als bei den Magnesium enthaltenden Leuchtspursätzen. Weiterhin wird durch die größere Flamme die beim Abbrand der Zirkonium oder das Gemisch enthaltenden Leuchtspursätze entsteht, ein geringerer Anteil der Flamme durch das Gehäuse der Leuchtspurkapsel abgeschirmt. Dadurch weisen die Zirkonium oder das Gemisch enthaltenden Leuchtspursätze beim Abbrand in einer Leuchtspurkapsel nahezu dieselbe Helligkeit auf wie Magnesium enthaltende Leuchtspursätze, obwohl deren auf das Gewicht bezogene spezifische Lichtstärke geringer ist.

Nachfolgend wird die Erfindung anhand von Ausführungsbeispielen und Vergleichen näher erläutert.

Aus sämtlichen der im Folgenden angegebenen Zusammensetzungen wurden jeweils 10 g schwere Leuchtspursätze hergestellt. Dazu wurden die trockenen Komponenten in ein kugelförmiges 250 ml-Mischgefäß aus leitfähigem Kunststoff eingewogen, 5 Gummiwürfel mit einer Kantenlänge von 1 cm dazugegeben und das Gefäß in einem Taumelmischer 1 Stunde lang gemischt. Danach wurde dem Gemisch das jeweils genannte Bindemittel sowie genug Lösemittel zugesetzt, um daraus einen dickflüssigen Teig kneten zu können. Der Teig wurde händisch bis zur Homogenität geknetet. Anschließend wurde solange weitergeknetet, bis das Lösemittel abgedampft war und der Teig brüchig wurde und ein Granulat ergab. Das Granulat wurde im Trockenschrank 1 bis 2 Stunden bei 50°C getrocknet bis es frei von Lösemittel war. Das erhaltene Granulat wurde bei 6,7 kbar Druck in jeweils eine 5 mm Innendurchmesser und einen Innenlänge von 16 mm aufweisende Stahlhülse oder zu einer Tablette gepresst. Darauf wurden jeweils 100 mg Anfeuerungssatz gepresst. Einschließlich des Anfeuerungssatzes betrug die Gesamtsatzhöhe in der Stahlhülse 15 mm. Die so erhaltenen Leuchtspurhülsen wurden unter 200 Hz Drall, d. h. 200 Umdrehungen pro Sekunde, gezündet und die Lichtstärke, Farbsättigung und die farbtongleiche Wellenlänge mittels eines Spektrometers (JAZ-ULM der Firma Ocean Optics Inc.) bestimmt. Die Ergebnisse sind nachfolgend dargestellt.

Vergleich 1: Magnesium enthaltender Standard-Leuchtspursatz gemäß Alexander P. Hardt, Pyrotechnics, Pyrotechnica Publications, Post Falls, Idaho, USA, 2001, Seite 317, ISBN 0-929388-06-2;

| Stoff | Typ | Gewichtsprozent |
|---|---|---|
| Magnesiumpulver | Ecka LNR 61 | 28,0 |
| Strontiumnitrat | fein gemahlen | 55,0 |
| PVC | Solvin PA806 | 17,0 |

Vergleich 2: Magnesium enthaltender Leuchtspursatz, auf maximale Farbsättigung optimiert:

| Stoff | Typ | Gewichtsprozent |
|---|---|---|
| Magnesiumpulver | Ecka LNR 61 | 28,0 |
| Strontiumnitrat | fein gemahlen | 49,0 |
| PVC | Solvin PA806 | 22,0 |

Vergleich 3: Magnesium enthaltender Leuchtspursatz, auf maximale Lichtstärke optimiert:

| Stoff | Typ | Gewichtsprozent |
|---|---|---|
| Magnesiumpulver | Ecka LNR 61 | 34,0 |
| Strontiumnitrat | fein gemahlen | 52,0 |
| PVC | Solvin PA806 | 14,0 |

Vergleich 4: Magnesium enthaltender Leuchtspursatz, auf maximale Farbsättigung und langsameren Abbrand optimiert:

| Stoff | Typ | Gewichtsprozent |
|---|---|---|
| Magnesium | PF 05/97 | 20,0 |
| Magnesium | Ecka LNR 61 | 6,0 |
| Strontiumnitrat | fein gemahlen | 50,0 |
| PVDC | Solvin PA806 fein | 14,0 |
| Epoxidharz | Delo Monopox AD 066 | 10,0 |

Vergleich 5: Leuchtspursatz gemäß der erfindungsgemäßen Verwendung auf Basis von Zirkonium, auf maximale Lichtstärke mittels eines Bindemittels optimiert:

| Stoff | Typ | Gewichtsprozent |
|---|---|---|
| Zirkonium | Chemetall Typ GH | 44,0 |
| Strontiumnitrat | fein gemahlen | 45,0 |
| PVDC | Solvin PA806 | 8,0 |
| Polychloropren | Macroplast | 3,0 |

Beispiel 6: Leuchtspursatz gemäß der erfindungsgemäßen Verwendung auf Basis von Zirkonium, auf maximale Farbsättigung mittels eines Bindemittels optimiert:

| Stoff | Typ | Gewichtsprozent |
|---|---|---|
| Zirkonium | Svenska kemi <80 µm | 39,0 |
| Strontiumnitrat | fein gemahlen | 46,0 |
| PVDC | Solvin PA806 | 11,0 |
| Phenolharz | Durez 33005 | 4,0 |

Beispiel 7: Leuchtspursatz gemäß der erfindungsgemäßen Verwendung auf Basis von Zirkonium und Aluminium, auf maximale Farbsättigung mittels eines Bindemittels optimiert:

| Stoff | Typ | Gewichtsprozent |
|---|---|---|
| Zirkonium | Chemetall Typ GH | 19,0 |
| Aluminium | Ecka Pyro TL III | 10,0 |
| Strontiumnitrat | fein gemahlen | 52,0 |
| PVDC | Solvin PA806 | 14,0 |
| Epoxidharz | Delo-Monopox AD066 | 5,0 |

Beispiel 8: Leuchtspursatz gemäß der erfindungsgemäßen Verwendung auf Basis von Zirkonium und Aluminium, auf maximale Farbsättigung mittels eines Bindemittels optimiert. Dieser Leuchtspursatz repräsentiert die am schnellsten abbrennende Variante der vier gleichartigen Leuchtspursätze gemäß der Beispiele 8 bis 11:

| Stoff | Typ | Gewichtsprozent |
|---|---|---|
| Zirkonium | Chemetall Typ GH | 17,2 |
| Aluminium | Ecka Pyro TL III | 10,1 |
| Strontiumnitrat | fein gemahlen | 48,5 |
| PVDC | Solvin PA806 | 9,1 |
| PVC | Solvin S374MB fein | 3,0 |
| Ammoniumperchlorat | natriumfrei | 5,1 |
| Epoxidharz | Delo-Monopox AD066 | 7,0 |

Beispiel 9: Leuchtspursatz gemäß der erfindungsgemäßen Verwendung auf Basis von Zirkonium und Aluminium, auf maximale Farbsättigung mittels eines Bindemittels optimiert. Dieser Leuchtspursatz repräsentiert die am zweitschnellsten abbrennende Variante der vier gleichartigen Leuchtspursätze gemäß der Beispiele 8 bis 11:

| Stoff | Typ | Gewichtsprozent |
|---|---|---|
| Zirkonium | Chemetall Typ GH | 17,0 |
| Aluminium | Ecka Pyro TL III | 10,0 |
| Strontiumnitrat | fein gemahlen | 49,0 |
| PVDC | Solvin PA806 | 6,0 |
| PVC | Solvin S374MB fein | 6,0 |
| Ammoniumperchlorat | natriumfrei | 5,0 |
| Epoxidharz | Delo-Monopox AD066 | 7,0 |

Beispiel 10: Leuchtspursatz gemäß der erfindungsgemäßen Verwendung auf Basis von Zirkonium und Aluminium, auf maximale Farbsättigung mittels eines Bindemittels optimiert. Dieser Leuchtspursatz repräsentiert die am zweitlangsamsten abbrennende Variante der vier gleichartigen Leuchtspursätze gemäß der Beispiele 8 bis 11:

| Stoff | Typ | Gewichtsprozent |
|---|---|---|
| Zirkonium | Chemetall Typ GH | 16,2 |
| Aluminium | Ecka Pyro TL III | 10,1 |
| Strontiumnitrat | fein gemahlen | 49,5 |
| PVDC | Solvin PA806 | 3,0 |
| PVC | Solvin S374MB fein | 9,1 |
| Ammoniumperchlorat | natriumfrei | 5,1 |
| Epoxidharz | Delo-Monopox AD066 | 7,0 |

Beispiel 11: Leuchtspursatz gemäß der erfindungsgemäßen Verwendung auf Basis von Zirkonium und Aluminium, auf maximale Farbsättigung mittels eines Bindemittels optimiert. Dieser Leuchtspursatz repräsentiert die am langsamsten abbrennende Variante der vier gleichartigen Leuchtspursätze gemäß der Beispiele 8 bis 11:

| Stoff | Typ | Gewichtsprozent |
|---|---|---|
| Zirkonium | Chemetall Typ GH | 14,0 |
| Aluminium | Ecka Pyro TL III | 10,0 |
| Strontium nitrat | fein gemahlen | 51,0 |
| PVC | Solvin S374MB fein | 13,0 |
| Ammoniumperchlorat | natriumfrei | 5,0 |
| Epoxidharz | Delo-Monopox AD066 | 7,0 |

Die Beispiele 8 bis 11 zeigen, dass die Abbrandrate nur mittels des Chlordonors, hier Insbesondere durch das Mengenverhältnis von PVDC zu PVC, eingestellt werden kann.

Beispiel 12: Leuchtspursatz gemäß der erfindungsgemäßen Verwendung auf Basis von Zirkonium und Aluminium, auf maximale Farbsättigung mittels eines Bindemittels und Strontiumperoxid als Oxidator optimiert. Dieses Beispiel zeigt, dass ein Peroxid als Oxidator eingesetzt werden kann und der Leuchtspursatz dadurch als einstufiger Leuchtspursatz funktioniert, d. h. zur Zündung keinen Anfeuerungssatz benötigt:

| Stoff | Typ | Gewichtsprozent |
|---|---|---|
| Zirkonium | Chemetall Typ GH | 14,0 |
| Strontium peroxid | Sigma-Aldrich 415200 | 51,0 |
| PVC | Solvin S374MB | 13,0 |
| Epoxidharz | Delo-Monopox AD066 | 7,0 |

Die spezifischen Leistungsdaten und thermodynamischen Kenndaten sind in den Tabellen 1 und 2 angegeben. Es ist zu beachten, dass die Umgebung beim Abbrand von aus den Leuchtspursätzen gepressten Tabletten sehr stark die Lichtstärke beeinflussen kann. So haben die bekannten Magnesium enthaltenden Leuchtspursätze als freie Tablette die drei- bis vierfache Leistung gegenüber demselben Leuchtspursatz in einer Leuchtspurhülse. Auch der Drall (200 Hz) reduziert die Lichtstärke. In den Tabellen sind die Messbedingungen jeweils in der letzten Spalte angegeben. Bei dem Zukaufteil handelte es sich um eine als Referenz dienende gewerblich erhältliche magnesiumbasierte Leuchtspurhülse in der gleichen Größe wie die anderen Leuchtspurhülsen.

Die verwendeten Optimierungskriterien sind:
1. Literatursatz als Referenz
2. ([SrCl]+[SrOH]) maximiert (Totalfarbgeber)
3. ([SrCl]+[SrOH])/[Feststoffe] maximiert (Totalverhältnis)
4. Temperatur maximiert
5. ([SrCl]) maximiert (Hauptfarbgeber)
6. ([SrCl]/[Feststoffe]) maximiert (Hauptverhältnis)
7. ([SrCl]/[Feststoffe]+[SrCl]) maximiert (Mischverhältnis) (dabei wurde der Zahlenwert von [SrCl]/[Feststoffe] mit einem solchen Faktor multipliziert, dass dieser Zahlenwert dieselbe Größenordnung wie der Zahlenwert für [SrCl] aufweist)

## Patentansprüche

1. Verwendung von Zirkonium oder eines Zirkonium und Aluminium umfassenden Gemischs als Brennstoff in einem pyrotechnischen Leuchtsatz,
wobei der Leuchtsatz ein Oxidationsmittel und ein Bindemittel enthält,
wobei das Oxidationsmittel ein Nitrit, ein Chlorat, ein Sulfat oder ein Sauerstoffatome enthaltender organischer Stoff ist,
wobei das Bindemittel ein Epoxidharz oder ein Phenolharz ist.

2. Verwendung nach Anspruch 1,
wobei der Leuchtsatz kein Magnesium enthält.

3. Verwendung nach einem der vorhergehenden Ansprüche,
wobei das Zirkonium oder das Gemisch mehr als 90, insbesondere 100, Gewichtsprozent des insgesamt in dem Leuchtsatz enthaltenen Brennstoffs bildet.

4. Verwendung nach einem der vorhergehenden Ansprüche,
wobei der Leuchtsatz ein Leuchtspursatz ist und der Leuchtspursatz in eine Leuchtspurkapsel eingebracht ist.

5. Verwendung nach einem der vorhergehenden Ansprüche,
wobei der Leuchtsatz ohne einen Zwischensatz und insbesondere auch ohne einen Anfeuerungssatz gezündet wird.

6. Verwendung nach einem der vorhergehenden Ansprüche,
wobei das Zirkonium, das Aluminium und/oder das Oxidationsmittel jeweils in Form eines Pulvers oder eines Granulats vorliegt.

## Claims

1. Use of zirconium or a mixture comprising zirconium and aluminium as fuel in a pyrotechnic flare charge,
wherein the flare charge comprises an oxidizer and a binder,
wherein the oxidizer is a nitrite, a chlorate, a sulphate or an organic compound comprising oxygen atoms,
wherein the binder is an epoxy resin or a phenolic resin.

2. Use according to Claim 1,
wherein the flare charge contains no magnesium.

3. Use according to either of the preceding claims,
wherein the zirconium or the mixture forms more than 90, more particularly 100, percent by weight of the total fuel present in the flare charge.

4. Use according to any of the preceding claims,
wherein the flare charge is a tracer charge and the tracer charge has been introduced into a tracer capsule.

5. Use according to any of the preceding claims,
wherein the flare charge is ignited without an intermediate charge and also in particular without a firing charge.

6. Use according to any of the preceding claims,
wherein the zirconium, the aluminium and/or the oxidizer are each present in the form of a powder or granules.

## Revendications

1. Utilisation de zirconium ou d'un mélange comprenant du zirconium et de l'aluminium en tant que combustible dans un ensemble d'éclairage pyrotechnique,
l'ensemble d'éclairage contenant un agent d'oxydation et un liant,
l'agent d'oxydation étant un nitrite, un chlorate, un sulfate ou une matière organique contenant des atomes d'oxygène,
le liant étant une résine époxy ou une résine phénolique.

2. Utilisation selon la revendication 1, l'ensemble d'éclairage ne contenant pas de magnésium.

3. Utilisation selon l'une quelconque des revendications précédentes,
le zirconium ou le mélange formant plus de 90, en particulier 100, pour cent en poids du combustible contenu au total dans l'ensemble d'éclairage.

4. Utilisation selon l'une quelconque des revendications précédentes,
l'ensemble d'éclairage étant un ensemble traçant lumineux et l'ensemble traçant lumineux étant introduit dans une capsule traçante lumineuse.

5. Utilisation selon l'une quelconque des revendications précédentes,
l'ensemble d'éclairage étant allumé sans un ensemble intermédiaire et en particulier également sans ensemble de mise à feu.

6. Utilisation selon l'une quelconque des revendications précédentes,
le zirconium, l'aluminium et/ou l'agent d'oxydation étant présents à chaque fois sous forme d'une poudre ou d'un granulé.
